# EUROPÄISCHE PATENTSCHRIFT

(11) **EP 2 850 215 B1**
(45) Veröffentlichungstag und Bekanntmachung des Hinweises auf die Patenterteilung: **03.01.2018**
(21) Anmeldenummer: 13731695.6
(22) Anmeldetag: 15.05.2013
(51) Int. Cl.: C21D 8/00, C22C 38/04, C22C 38/08, C21D 6/00, C22C 38/00, C22C 38/06, C22C 38/34, C22C 38/42, C22C 38/48, C22C 38/54, C22C 38/58, C22C 38/44

(54) **KOSTENREDUZIERTER STAHL FÜR DIE WASSERSTOFFTECHNIK MIT HOHER BESTÄNDIGKEIT GEGEN WASSERSTOFFINDUZIERTE VERSPRÖDUNG**
REDUCED COST STEEL FOR HYDROGEN TECHNOLOGY WITH HIGH RESISTANCE TO HYDROGEN-INDUCED IMBRITTLEMENT
ACIER À COÛT RÉDUIT POUR LA TECHNIQUE DE L'HYDROGÈNE, À HAUTE RÉSISTANCE CONTRE LA FRAGILISATION INDUITE PAR DE L'HYDROGÈNE

(30) Priorität: 16.05.2012 DE 102012104260
(43) Veröffentlichungstag der Anmeldung: 25.03.2015
(73) Patentinhaber: Bayerische Motoren Werke Aktiengesellschaft, 80809 München (DE)
(72) Erfinder: LEISTNER, Wolfgang, 80999 München (DE); MICHLER, Thorsten, 65187 Wiesbaden (DE); THEISEN, Werner, 45527 Hattingen (DE); MARTIN, Mauro, Sebastián, S 2000 EZP Rosario (AR); WEBER, Sebastian, 45147 Essen (DE); RIEDNER, Sascha, 58452 Witten (DE); NAUMANN, Jörg, 85375 Neufahrn (DE)
(74) Vertreter: LS-MP von Puttkamer Berngruber Loth Spuhler
(86) Internationale Anmeldenummer: PCT/EP2013/060084
(87) Internationale Veröffentlichungsnummer: WO 2013/171277

(56) Entgegenhaltungen:
- FR-A- 743 179
- GB-A- 2 073 249
- US-A1- 2008 292 489
- US-A1- 2009 159 602
- WEBER S ET AL: "Lean-alloyed austenitic stainless steel with high resistance against hydrogen environment embrittlement", MATERIALS SCIENCE AND ENGINEERING A: STRUCTURAL MATERIALS:PROPERTIES, MICROSTRUCTURE & PROCESSING, LAUSANNE, CH, Bd. 528, Nr. 25, 16. Juni 2011 (2011-06-16), Seiten 7688-7695, XP028258900, ISSN: 0921-5093, DOI: 10.1016/J.MSEA.2011.06.049 [gefunden am 2011-06-23]

## Beschreibung

Die Erfindung bezieht sich auf die Verwendung eines austenitischen korrosionsbeständigen Stahls für die Wasserstofftechnik in Kraftfahrzeugen mit hoher Beständigkeit gegen wasserstoffinduzierte Versprödung insbesondere im Temperaturbereich zwischen - 100 °C und Raumtemperatur (+25°C). Sie ist für alle mit Wasserstoff in Kontakt stehenden metallischen Bauteile eines Kraftfahrzeugs geeignet, wie zum Beispiel Wasserstofftanks, Ventile, Leitungen, Fittings, Boss, Liner Federn, Wärmetauscher oder Faltenbälge.

Stahl, der über längere Zeit einer mechanischen Belastung in Wasserstoffatmosphäre ausgesetzt ist, unterliegt der Wasserstoffversprödung. Eine Ausnahme bilden austenitische Edelstähle mit hohem Nickelgehalt wie der Werkstoff 1.4435, X2CrNiMo18-14-3. Ein Nickelgehalt von mindestens 12,5 Masse-% wird bei diesen austenitischen Stählen als notwendig erachtet, um eine ausreichende Beständigkeit gegen Wasserstoffversprödung im gesamten Temperaturbereich von -253 bis mindestens +100°C und Druckbereich von 0,1 bis 100 MPa zu erzielen. Nickel ist jedoch, wie auch Molybdän, ein sehr teures Legierungselement, so dass vor allem für eine Massenfertigung z.B. von Tankkomponenten im Kfz-Bereich kostengünstige wasserstoffbeständige Stähle fehlen.

Aus US 2009/0159602 A1 ist ein austenitischer Stahl mit einer Zusammensetzung gemäß der Formel $- 120 < Md 30 < 20$ mit Md30(°C): 551-462(C+N)-9,2Si-8,lMn-13,7Cr-29(Ni+Cu)-18,2Mo bekannt.

Aufgabe der Erfindung ist es, zur Verwendung für die Wasserstofftechnik in Kraftfahrzeugen einen kostengünstigen Stahl bereitzustellen, der gegen wasserstoffinduzierte Versprödung im gesamten Temperaturbereich zwischen mindestens +100°C und -253°C und hohem Druck resistent ist, Korrosionsbeständigkeit aufweist und sich gut warm- und kaltumformen sowie schweißen lässt.

Dies wird erfindungsgemäß mit einem austenitischen Stahl erreicht, der eine Zusammensetzung gemäß dem Patentanspruch aufweist:
Der Stahl kann ohne Zusatz von Aluminium hergestellt sein. Das heißt, er kann bis zu 0,3 Masse-% Aluminium als erschmelzungsbedingtes Stahlbegleitelement enthalten. Gleiches gilt für Stickstoff. Auch kann Molybdän nur als Stahlbegleitelement in dem Stahl enthalten sein.

Die erschmelzungsbedingten Stahlbegleitelemente umfassen weitere übliche produktionsbedingte Elemente (z.B. Schwefel und Phosphor) sowie weitere nicht gezielt hinzulegierte Elemente. Dabei beträgt vorzugsweise der Phosphorgehalt ≤ 0,05 Masse-%, der Schwefelgehalt ≤0,4 Masse-%, insbesondere < 0,04 Masse-%. Der Gehalt aller weiteren erschmelzungsbedingten Stahlbegleitelemente beträgt pro Element maximal. 0,3 Masse-%.

Durch die Herabsetzung des Nickelgehaltes auf 6 bis 9 Masse-% und den fehlenden Molybdän-Gehalt können die Kosten herabgesetzt werden.

Trotz der Herabsenkung des Nickelgehaltes und des geringen Molybdän-Gehaltes oder fehlendem Molybdän (also ohne Molybdän-Zusatz) weist der Stahl sehr gute mechanische Eigenschaften in einer Wasserstoffatmosphäre im gesamten Temperaturbereich von -253 bis mindestens +100°C und Druckbereich von 0,1 bis 100 MPa auf.

So weist der Stahl im lösungsgeglühten Zustand (AT) bei einer Prüftemperatur von -50°C und einem Gasdruck von 40 MPa Wasserstoff im Zugversuch bei einer Dehnrate von 5x10-5 1/s eine "Relative Reduction of Area" (RAA) oder relative Brucheinschnürung (= Brucheinschnürung Z in Luft oder Helium/Brucheinschnürung Z in Wasserstoff x 100%) von mindestens 90% auf. Die entsprechende relative Zugfestigkeit R_Rm, relative Streckgrenze R_Rp 0,2 und relative Bruchdehnung R_A5 betragen ebenfalls mindestens 90%. Zudem ist die hohe Streckgrenze des Stahls von 300 bis 400 MPa von wesentlicher Bedeutung.

Der Stahl kann lösungsgeglüht (AT) sein. Er kann auch kaltverformt, insbesondere kaltgezogen oder kaltgewalzt verwendet werden.

Der Stahl besitzt eine sehr gute Schweißbarkeit und eine gute Korrosionsbeständigkeit.

Der Stahl weist eine hohe Beständigkeit gegen Wasserstoffversprödung im gesamten Temperaturbereich von -253°C bis mindestens +100°C und Druckbereich von 0,1 bis 100 MPa auf.

Der Stahl stellt damit einen kostengünstigen wasserstoffbeständigen Werkstoff für die Wasserstofftechnik dar.

Das heißt, der Stahl kann in der Wasserstofftechnik von Kraftfahrzeugen für Vorrichtungen und Bauteile von Systemen zur Erzeugung, Speicherung, Verteilung und Nutzung von Wasserstoff eingesetzt werden, insbesondere wenn die Vorrichtungen bzw. Bauteile mit Wasserstoff in Berührung kommen. Dies gilt insbesondere für Leitungen, Regeleinrichtungen, Ventile und andere Absperrorgane, Behälter, Fittings, Boss und Liner, Wärmetauscher, Drucksensoren usw. einschließlich Teile dieser Einrichtungen, wie z.B. Federn und Faltenbälge.

Dabei kann zur Wasserstoffspeicherung ein (Hoch-)Druckbehälter, ein Kryo-(Hoch-)Druck-Behälter, oder ein Flüssigwasserstoffbehälter aus dem Stahl eingesetzt werden.

Der Stahl weist ein stabil austenitisches Gefüge auf. Der δ-Ferritgehalt der Stähle beträgt dabei weniger als 5 VolumenProzent vorzugsweise ist sogar kein δ-Ferrit vorhanden.

Im lösungsgeglühten Zustand (AT) beträgt die Streckgrenze Rp0,2 im Zugversuch mit einer Dehnrate von 5x10-5 1/s bei -50°C in einer Wasserstoffatmosphäre von 40 MPa für Stahl Nr. 1 200 bis 300 MPa und für Stahl Nr. 2 300 bis 400 MPa. Die relative Brucheinschnürung (= Brucheinschnürung Z in Helium geteilt durch die/ Brucheinschnürung Z in Wasserstoff x 100%) beträgt für beide Stähle mehr als 85%.

Durch den relativ geringen Nickelgehalt von maximal 9 Masse-% und das Fehlen von Molybdän ist der Stahl sehr kostengünstig.

Der Stahl mit stabil austenitischem Gefüge stellt damit einen kostengünstigen wasserstoffbeständigen Werkstoff für die Wasserstofftechnik in Kraftfahrzeugen dar.

## Patentansprüche

1. Verwendung eines austenitischen Stahls folgender Zusammensetzung:
0,01 - 0,12 Masse-% Kohlenstoff,
0,05 - 0,5 Masse-% Silizium,
9 - 13 Masse-% Mangan,
16 - 20 Masse-% Chrom,
6 - 9 Masse-% Nickel,
0,01 - 0,5 Masse-% Aluminium,
1 - 4 Masse-% Kupfer,
≤ 0,04 Masse-% Bor,
Rest Eisen und erschmelzungsbedingte Stahlbegleitelemente für die Wasserstofftechnik in Kraftfahrzeugen im Temperaturbereich von -253°C bis +100°C und Druckbereich von 0,1 bis 100 MPa.

## Claims

1. Use of an austenitic steel having the following composition:
0.01 to 0.12 percent by mass of carbon,
0.05 to 0.5 percent by mass of silicon,
9 to 13 percent by mass of manganese,
16 to 20 percent by mass of chromium,
6 to 9 percent by mass of nickel,
0.01 to 0.5 percent by mass of aluminum,
1 to 4 percent by mass of copper,
≤ 0.04 percent by mass of boron,
the remainder being iron and melting-related steel companion elements for hydrogen technology in motor vehicles in the temperature range from -253 °C to +100 °C and pressure range from 0.1 to 100 MPa.

## Revendications

1. Utilisation d'un acier austénitique présentant la composition suivante :
0,01 -0,12 % en masse de carbone,
0,05 - 0,5 % en masse de silicium,
9 - 13 % en masse de manganèse,
16 - 20 % en masse de chrome,
6 - 9 % en masse de nickel
0,01 - 0,5 % en masse d'aluminium
1 - 4 % en masse de cuivre,
≤ 0,04 % en masse de bore,
un reste de fer et des éléments d'accompagnement de l'acier dus à la fusion pour la technologie de l'hydrogène dans des véhicules dans la plage de température de -253°C à +100°C et dans la gamme de pression de 0,1 à 100 MPa.
